# EUROPÄISCHE PATENTSCHRIFT

(11) **EP 2 742 162 B1**
(45) Veröffentlichungstag und Bekanntmachung des Hinweises auf die Patenterteilung: **07.10.2015**
(21) Anmeldenummer: 12762523.4
(22) Anmeldetag: 09.08.2012
(51) Int. Cl.: C22C 14/00, C22F 1/18, F01D 5/00

(54) **VERFAHREN ZU HERSTELLUNG VON GESCHMIEDETEN TIAL-BAUTEILEN**
METHOD FOR PRODUCING FORGED TIAL COMPONENTS
PROCÉDÉ DE FABRICATION DES COMPOSANTS EN TIAL FORGÉS

(30) Priorität: 11.08.2011 DE 102011110740
(43) Veröffentlichungstag der Anmeldung: 18.06.2014
(73) Patentinhaber: MTU Aero Engines GmbH, 80995 München (DE)
(72) Erfinder: HELM, Dietmar, 85757 Karlsfeld (DE); HEUTLING, Falko, 81377 München (DE); HABEL, Ulrike, 81241 München (DE); SMARSLY, Wilfried, 81669 München (DE)
(86) Internationale Anmeldenummer: PCT/DE2012/000804
(87) Internationale Veröffentlichungsnummer: WO 2013/020548

(56) Entgegenhaltungen:
- EP-A1- 2 423 340
- DROESSLER ET AL: "Microstructure and tensile ductility of a Ti-43Al-4Nb-1Mo-0.1B alloy", ADVANCED INTERMETALLIC-BASED ALLOYS FOR EXTREME ENVIRONMENT AND ENERGY APPLICATIONS : SYMPOSIUM HELD DECEMBER 1 - 4, 2008, BOSTON, MASSACHUSSETTS, U.S.A, WARRENDALE : MRS, 1. Januar 2008 (2008-01-01), Seiten 121-126, XP009165478, ISBN: 978-1-60511-100-1
- SCHWAIGHOFER E ET AL: "Influence of heat treatments on the microstructure of a multi-phase titanium aluminide alloy", PRAKTISCHE METALLOGRAPHIE, HANSER, MUENCHEN, DE, Bd. 49, Nr. 3, 1. Januar 2012 (2012-01-01) , Seiten 124-137, XP009165458, ISSN: 0032-678X

## Beschreibung

### GEBIET DER ERFINDUNG

Die vorliegende Erfindung betrifft ein Verfahren zur Herstellung von geschmiedeten Bauteilen aus einer TiAl-Legierung, insbesondere von Bauteilen für Gasturbinen, vorzugsweise Flugturbinen und insbesondere Turbinenschaufeln für Niederdruckturbinen. Darüber hinaus betrifft die vorliegende Erfindung entsprechende Bauteile.

### STAND DER TECHNIK

Bauteile aus Titanaluminiden sind aufgrund ihres geringen spezifischen Gewichts und ihrer mechanischen Eigenschaften für den Einsatz in Gasturbinen, insbesondere Flugturbinen, interessant. Allerdings müssen bei Titanaluminid-Werkstoffen die Gefüge exakt eingestellt werden, um die gewünschten mechanischen Eigenschaften zu erzielen.

Dabei ergibt sich die Schwierigkeit, dass spezielle Prozessrouten gewählt werden müssen, um die gewünschten Gefügeeinstellungen vornehmen zu können. Gleichzeitig soll jedoch die Herstellung und Bearbeitung entsprechender TiAl-Bauteile in industriellen Prozessen wirtschaftlich durchführbar sein. Entsprechend besteht ein ständiger Bedarf, Gefügeeinstellungen und Herstellungswege sowie -parameter für die Herstellung von Titanaluminid-Bauteilen zu optimieren.

Ein Verfahren zur Herstellung von geschmiedeten Bauteilen aus einer Ti-43Al-4Nb-lMo-0.1B Legierung ist aus "Microstructural and Tensile Ductility of a Ti-43Al-4Nb-1Mo-0.1B Alloy" - Laura. M. Droessler et al, Mater.Res.Soc.Symp.Proc, vol 1128, 2009 Materials research Society, pages 121-126, bekannt.

### OFFENBARUNG DER ERFINDUNG

### AUFGABE DER ERFINDUNG

Es ist deshalb Aufgabe der vorliegenden Erfindung, ein Herstellungsverfahren für die Herstellung von Bauteilen aus Titanaluminid-Werkstoffen bereit zu stellen, welche in Gasturbinen, insbesondere Flugturbinen, vorzugsweise im Bereich der Niederdruckturbine, eingesetzt werden können, wobei eine wirtschaftlich vertretbare Herstellung ermöglicht wird.

### TECHNISCHE LÖSUNG

Diese Aufgabe wird gelöst durch ein Verfahren mit den Merkmalen des Anspruchs.

Vorteilhafte Ausgestaltungen sind Gegenstand der abhängigen Ansprüche.

Beim erfindungsgemäßen Verfahren zur Herstellung von geschmiedeten Bauteilen aus einer Ti-Al-Legierung werden die Bauteile nach dem Schmieden einer zweistufigen Wärmebehandlung unterzogen, wobei die erste Stufe der Wärmebehandlung ein Rekristallisationsglühen unterhalb der γ/α - Umwandlungstemperatur für eine Zeitdauer von 50 bis 100 Minuten vorsieht. Das Glühen bei einer Temperatur unterhalb der γ/α - Umwandlungstemperatur, bei der entsprechend dem Phasendiagramm für die verwendete TiAl-Legierung α-Titan in γ-TiAl umgewandelt wird, kann möglichst nahe an der γ/α - Umwandlungstemperatur stattfinden, wobei eine Temperatur von 15°C, insbesondere 10°C, unterhalb der γ/α - Umwandlungstemperatur nicht unterschritten werden soll.

Das Rekristallisationsglühen kann vorzugsweise für 60 bis 90 Minuten, insbesondere 70 bis 80 Minuten, durchgeführt werden.

Der ersten Stufe der Wärmebehandlung mit dem Rekristallisationsglühen schließt sich eine zweite Stufe der Wärmebehandlung mit einem Stabilisierungsglühen im Temperaturbereich von 800°C bis 950°C für 5 bis 7 Stunden an.

Das Stabilisierungsglühen kann insbesondere im Temperaturbereich von 825°C bis 925°C, vorzugsweise von 850°C bis 900°C bei einer Haltedauer von 345 Minuten bis 375 Minuten durchgeführt werden.

Die Abkühlung beim Rekristallisationsglühen kann durch Luftabkühlung erfolgen, wobei im Temperaturbereich zwischen 1300°C und 900°C die Abkühlgeschwindigkeit ≥ 3°C pro Sekunde sein soll, um ein feinlamellares Gefüge aus α₂-Ti₃Al und γ-TiAl in der entsprechenden α₂- und γ-Phase einzustellen, welches die erforderlichen mechanischen Eigenschaften gewährleistet.

Die Abkühlung bei der zweiten Wärmebehandlungsstufe, also dem Stabilisierungsglühen, kann mit entsprechend niedrigeren Abkühlgeschwindigkeiten im Ofen erfolgen.

Für die Einstellung des Gefüges und Reproduzierbarkeit einer entsprechenden Gefügeeinstellung ist es von Bedeutung, dass die Wärmebehandlungsschritte möglichst genau bei der entsprechend gewählten Temperatur durchgeführt werden. Allerdings ist eine zunehmend exakte Einstellung der Temperatur und Halten der Bauteile auf den entsprechenden Temperaturen mit wachsendem Aufwand verbunden, so dass für eine wirtschaftlich sinnvolle Bearbeitung ein Kompromiss gefunden werden muss. Für die Wärmebehandlung von geschmiedeten TiAl-Bauteilen hat sich eine Temperatureinstellung mit einer Abweichung im Bereich von 5°C bis 10°C nach oben und unten von der Soll-Temperatur als vorteilhaft herausgestellt. Entsprechend kann die gewählte Soll-Temperatur für die Wärmebehandlungsschritte der vorliegenden Erfindung in einem entsprechenden Temperaturfenster mit 5°C bis 10°C Abweichung von der Soll-Temperatur nach oben und unten eingestellt und gehalten werden.

Für die Herstellung von geschmiedeten Bauteilen aus TiAl-Legierungen, insbesondere für Gasturbinenbauteile, wie beispielsweise Niederdruckturbinen-Turbinenschaufeln, sind vor allem mit Niob und Molybdän legierte Titanaluminid-Legierungen verwendbar. Derartige Legierungen werden auch als TNM-Legierungen bezeichnet.

Für das vorliegende Verfahren wird eine Legierung mit 42 bis 45 Atomprozent Aluminium, 3 bis 5 Atomprozent Niob und 0,5 bis 1,5 Atomprozent Molybdän verwendet.

Der Aluminiumgehalt kann insbesondere im Bereich von 42,8 bis 44,2 Atomprozent Aluminium gewählt werden, während 3,7 bis 4,3 Atomprozent Niob und 0,8 bis 1,2 Atomprozent Molybdän zulegiert sein können.

Darüber hinaus kann die Legierung mit Bor legiert sein, und zwar im Bereich von 0,05 bis 0,15 Atomprozent Bor, insbesondere 0,07 bis 0,13 Atomprozent Bor.

Ferner kann die Legierung unvermeidbare Verunreinigungen bzw. weitere Bestandteile wie Kohlenstoff, Sauerstoff, Stickstoff, Wasserstoff, Chrom, Silizium, Eisen, Kupfer, Nickel und Yttrium aufweisen, wobei deren Gehalt ≤ 0,05 Gewichtsprozent Chrom, ≤ 0,05 Gewichtsprozent Silizium, ≤ 0,08 Gewichtsprozent Sauerstoff, ≤ 0,02 Gewichtsprozent Kohlenstoff, ≤ 0,015 Gewichtsprozent Stickstoff, ≤0,005 Gewichtsprozent Wasserstoff, ≤ 0,06 Gewichtsprozent Eisen, ≤0,15 Gewichtsprozent Kupfer, ≤0,02 Gewichtsprozent Nickel und ≤0,001 Gewichtsprozent Yttrium betragen kann. Weitere Bestandteile können einzeln im Bereich von 0 bis 0,05 Gewichtsprozent bzw. insgesamt von 0 bis 0,2 Gewichtsprozent enthalten sein.

Das Schmieden der entsprechenden Bauteile kann durch Gesenkschmieden im α-γ-β-Temperaturbereich erfolgen, wobei als Vormaterial für das Schmieden gegossene und/oder heiß-isostatisch gepresste Rohlinge eingesetzt werden können.

Die Rohlinge selbst können durch Erschmelzen im Vakuum oder Schutzgas mit selbstverzehrenden Elektroden oder im gekühlten Tiegel mittels Plasmalichtbogenschmelzen hergestellt werden, wobei ein einmaliges oder mehrmaliges Umschmelzen der Legierung durchgeführt werden kann. Das Umschmelzen kann mittels Vakuuminduktionsschmelzen oder Vakuumlichtbogenumschmelzen (VIM vacuum induction melting; VAR vacuum arc remelting) erfolgen und das abgegossene Material kann heiß-isostatisch gepresst werden, wobei Temperaturen ≥200°C bei einem Druck ≥ 190 MPa und einer Haltezeit ≥ 4 Stunden angewendet werden können.

Gemäß der Erfindung wird ein insbesondere nach dem oben dargestellten Verfahren hergestelltes Bauteil aus einer TiAl-Legierung, insbesondere ein Bauteil einer Gasturbine, vorzugsweise einer Flugturbine, bereitgestellt, welches ein Triplex-Gefüge mit einer globulitischen γ-TiAl-Phase, einer B2-TiAl-Phase (kubisch raumzentrierte Phase) und einer lamellaren α₂-Ti₃Al- und γ-TiAl-Phase aufgebaut ist. Der Anteil der γ-Phase beträgt hierbei 2 bis 20 Volumenprozent, der Anteil der B2-Phase 1 bis 20 Volumenprozent und der Anteil der γ-Phase zusammen mit der B2-Phase 5 bis 25 Volumenprozent.

Insbesondere kann der Anteil der γ-Phase 5 bis 15 Volumenprozent und der Anteil der B2-Phase 3 bis 15 Volumenprozent sowie der Anteil der beiden Phasen zusammen 8 bis 20 Volumenprozent betragen.

Die Größe der γ-Phase oder der γ-Körner kann so eingestellt sein, dass ein umschriebener Kreis einen Durchmesser ≤ 40 µm aufweist. Gleiches gilt für die B2-Phase oder B2-Körner.

Die lamellaren Gefügebereiche aus α₂- und γ-Phase weisen eine Größe auf, bei der die äquivalente Fläche eines Kreises einen Durchmesser von ≤ 100 µm besitzt.

Das Streckungsverhältnis der lamellaren α₂- und γ-Phase, also das Verhältnis der Länge zur Breite der Lamellen kann ≤ 3:1 sein.

Das Gefüge kann zusätzlich Boride aufweisen.

### AUSFÜHRUNGSBEISPIEL

Weitere Vorteile, Kennzeichen und Merkmale der vorliegenden Erfindung werden bei der nachfolgenden Beschreibung eines Ausführungsbeispiels deutlich.

Eine TiAl-Legierung mit einem Aluminiumanteil von 28,1 bis 29,1 Gewichtsprozent, einem Niobanteil von 8,5 bis 9,6 Gewichtsprozent, einem Molybdänanteil von 1,8 bis 2,8 Gewichtsprozent, einem Boranteil von 0,019 bis 0,034 Gewichtsprozent, einem Kohlenstoffanteil von 0 bis 0,02 Gewichtsprozent, einem Sauerstoffanteil von 0 bis 0,08 Gewichtsprozent, einem Stickstoffanteil von 0 bis 0,015 Gewichtsprozent, einem Wasserstoffanteil von 0 bis 0,005 Gewichtsprozent, einem Chromanteil von 0 bis 0,05 Gewichtsprozent, einem Siliziumanteil von 0 bis 0,05 Gewichtsprozent, einem Eisenanteil von 0 bis 0,06 Gewichtsprozent, einem Kupferanteil von 0 bis 0,15 Gewichtsprozent und einem Nickelanteil von 0 bis 0,02 Gewichtsprozent sowie einem Anteil an Yttrium von 0 bis 0,001 Gewichtsprozent und dem Rest Titan und anderen einzelnen Bestandteilen mit einem Anteil von 0 bis 0,05 Gewichtsprozent bzw. zusammen mit insgesamt 0 bis 0,20 Gewichtsprozent, ist im Vakuum oder unter Schutzgas mit einer selbstverzehrender Elektrode erschmolzen und mindestens einmal in gleicher Weise umgeschmolzen worden. Das so erschmolzene Material wurde bei einer Temperatur von > 1200 °C und einem Druck von mehr als 190 MPa für eine Haltezeit von mehr als 4 Stunden heiß-isostatisch verdichtet und dann in einer Gesenkschmiede bei einer Temperatur im α-γ-β-Phasenbereich geschmiedet. Anschließend erfolgte eine Wärmebehandlung mit einem Rekristallisationsglühen unterhalb der γ/α-Umwandlungstemperatur für 75 Minuten mit einer Luftabkühlung mit einer Abkühlgeschwindigkeit von mehr als 3°C pro Sekunde. Anschließend wurde das entsprechende Bauteil bei 920°C für 6 Stunden einer Stabilisierungsglühung unterzogen und anschließend im Ofen abgekühlt.

Ein derartiges Bauteil, wie beispielsweise eine Turbinenschaufel für eine Niederdruckturbine in einem Flugtriebwerk, weist ein erfindungsgemäßes Triplex-Gefüge mit entsprechenden Anteilen an γ-Phase, B2-Phase und lamellarer α₂- und γ-Phase auf. Ein derartiges Bauteil weist bei einem Warmzugversuch bei 300°C eine Streckgrenze (0,2%-Dehngrenze Rp_{0,2}) von mehr als 670 MPa und eine Zugfestigkeit Rₘ von mehr als 840 MPa bei einer Gesamtdehnung (elastische und plastische Dehnung bis Bruch) Aₜₒₜ von mehr als 1,7 % auf. Bei einem Warmzugversuch bei einer Temperatur von 750°C wird immer noch eine Streckgrenze Rp_{0,2} von mehr als 500 MPa und eine Zugfestigkeit Rₘ > 730 MPa erreicht. Die Kriecheigenschaften sind bei einer Kriechtemperatur von 750°C und einer Prüfspannung von 150 MPa sowie einer Kriechdauer von mehr als 200 Stunden durch eine plastische Gesamtdehnung Aₚ von ≤ 1 % chrakterisiert.

Obwohl die vorliegende Erfindung anhand des Ausführungsbeispiels detailliert beschrieben worden ist, ist für einen Fachmann selbstverständlich, dass die Erfindung nicht auf dieses Beispiel beschränkt ist, sondern dass Abwandlungen in der Weise möglich sind, dass einzelne Prozess- und Werkstoffparameter weggelassen oder andere Kombinationen von Prozess- und Werkstoffparametern gewählt werden können, ohne dass der Schutzbereich der beigefügten Ansprüche verlassen wird. Die Offenbarung der vorliegenden Erfindung umfasst insbesondere sämtliche einzelnen Prozessschritte und Prozess-und Werkstoffparameter.

## Patentansprüche

1. Verfahren zur Herstellung von geschmiedeten Bauteilen aus einer TiAl-Legierung, insbesondere Turbinenschaufeln, bei welchem die Bauteile geschmiedet werden und nach dem Schmieden einer zweistufigen Wärmebehandlung unterzogen werden, wobei die erste Stufe der Wärmebehandlung ein Rekristallisationsglühen für 50 bis 100 Minuten bei einer Temperatur unterhalb der γ/α - Umwandlungstemperatur, nämlich im Temperaturbereich zwischen 1300°C bis 900°C, , insbesondere Rekristallisationskühltemperatur zwischen 1200°C bis 1300°C, und die zweite Stufe der Wärmebehandlung ein Stabilisierungsglühen im Temperaturbereich von 800°C bis 950°C für 5 bis 7 h umfasst, und wobei eine TiAl-Legierung mit 42 bis 45 At.% Aluminium, 3 bis 5 At.% Niob und 0,5 bis 1,5 At.% Molybdän verwendet wird, **dadurch gekennzeichnet, dass** die Abkühlgeschwindigkeit bei der ersten Wärmebehandlungsstufe größer oder gleich 3°C/s ist, um ein feinlamellares Gefüge aus α₂-Ti₃Al und γ-TiAl in einer entsprechenden α₂- und γ-Phase einzustellen.

2. Verfahren nach Anspruch 1,
**dadurch gekennzeichnet, dass**
das Rekristallisationsglühen für 60 bis 90 Minuten, insbesondere 70 bis 80 Minuten und/oder das Stabilisierungsglühen im Temperaturbereich von 825°C bis 925°C, insbesondere 850°C bis 900°C und/oder für 345 bis 375 Minuten durchgeführt wird.

3. Verfahren nach einem der vorhergehenden Ansprüche,
**dadurch gekennzeichnet, dass**
die Temperatur bei der Wärmebehandlung mit einer Genauigkeit von 5°C bis 10°C Abweichung von der Solltemperatur nach oben und unten eingestellt und gehalten wird.

4. Verfahren nach einem der vorhergehenden Ansprüche,
**dadurch gekennzeichnet, dass**
bei dem Rekristallisationsglühen eine Temperatur von 15°C, insbesondere 10°C, unterhalb der γ/α - Umwandlungstemperatur nicht unterschritten wird.

5. Verfahren nach einem der vorhergehenden Ansprüche,
**dadurch gekennzeichnet, dass**
eine Legierung mit 0,05 bis 0,15 At.% Bor verwendet wird.

6. Verfahren nach einem der vorhergehenden Ansprüche,
**dadurch gekennzeichnet, dass**
das Bauteil durch Gesenkschmieden im α-γ-β- Temperaturbereich hergestellt wird.

7. Verfahren nach einem der vorhergehenden Ansprüche,
**dadurch gekennzeichnet, dass**
als Vormaterial für das Schmieden gegossene oder heiß-isostatisch gepresste Rohlinge verwendet werden.

8. Verfahren nach einem der vorhergehenden Ansprüche,
**dadurch gekennzeichnet, dass**
das Bauteil nach der zweiten Stufe der Wärmebehandlung ein Triplex-Gefüge aufweist, mit einer globulitischen γ-TiAl-Phase, einer B2-TiAl-Phase und einer lamellaren α₂-Ti₃Al- und γ-TiAl-Phase.

9. Verfahren nach Anspruch 8,
**dadurch gekennzeichnet, dass**
der Anteil der γ-Phase 2 bis 20 Volumenprozent, der Anteil der B2-Phase 1 bis 20 Volumenprozent und der Anteil der γ-Phase zusammen mit der B2-Phase 5 bis 25 Volumenprozent beträgt.

## Claims

1. A method for producing forged components from a TiAl alloy, in particular turbine blades, in which the components are forged and after forging are subjected to a two-stage heat-treatment, wherein the first stage of the heat-treatment comprises recrystallization annealing for 50 to 100 minutes at a temperature below the γ/α - transition temperature, namely in the temperature range between 1300°C and 900°C, in particular a recrystallization cooling temperature between 1200°C and 1300°C, and the second stage of the heat-treatment comprises stabilization annealing in the temperature range of 800°C to 950°C for 5 to 7 hours, and wherein a TiAl alloy having 42 to 45 at. % aluminium, 3 to 5 at. % niobium and 0.5 to 1.5 at. % molybdenum is used, **characterised in that** the rate of cooling in the first heat-treatment stage is greater than or equal to 3°C/s in order to set a fine lamellar structure of α₂-Ti3Al and γ-TiAl in a corresponding α₂-and γ-phase.

2. A method according to claim 1,
**characterised in that**
the recrystallization annealing is carried out for 60 to 90 minutes, in particular 70 to 80 minutes, and/or the stabilization annealing is carried out in the temperature range of 825°C to 925°C, in particular 850°C to 900°C, and/or for 345 to 375 minutes.

3. A method according to one of the preceding claims,
**characterised in that**
the temperature during the heat-treatment is set and held with an accuracy of a 5°C to 10°C upward and downward deviation from the desired temperature.

4. A method according to one of the preceding claims,
**characterised in that**
during the recrystallization annealing there is no fall below a temperature of 15°C, in particular 10°C, below the γ/α transition temperature.

5. A method according to one of the preceding claims,
**characterised in that**
an alloy having C.05 to 0.15 at. % boron is used.

6. A method according to one of the preceding claims,
**characterised in that**
the component is produced by drop-forging in the α-γ-β-temperature range.

7. A method according to one of the preceding claims,
**characterised in that**
cast or hot-isostatically pressed blanks are used as the starting material for the forging.

8. A method according to one of the preceding claims,
**characterised in that**
after the second stage of the heat-treatment the component has a triplex structure, with a glabulitic γ-TiAl phase, a B2-TiAl phase and a lamellar α₂-Ti₃Al and γ-TiAl phase.

9. A method according to claim 8,
**characterised in that**
the proportion of the γ-phase is 2 to 20 percent by volume, the proportion of the B2-phase is 1 to 20 percent by volume, and the proportion of the γ-phase together with the B2-phase is 5 to 25 percent by volume.

## Revendications

1. Procédé de fabrication de composants forgés en un alliage TiAl, notamment d'aubes de turbine, dans lequel les composants sont forgés et soumis à un traitement thermique en deux étapes après le forgeage, dans lequel la première étape du traitement thermique comprend un recuit de recristallisation pendant 50 à 100 minutes à une température inférieure à la température de transition γ/α, à savoir dans la plage de température entre 1300 °C et 900 °C, en particulier une température de refroidissement de recristallisation entre 1200 °C et 1300 °C, et la seconde étape du traitement thermique comprend un recuit de stabilisation dans la plage de température de 800 °C à 950 °C pendant 5 à 7 heures, et dans lequel un alliage TiAl avec 42 à 45 % d'atomes d'aluminium, 3 à 5 % d'atomes de niobium et 0,5 à 1,5 % d'atomes de molybdène est utilisé, **caractérisé en ce que** la vitesse de refroidissement lors de la première étape de traitement thermique est supérieure ou égale à 3 °C/s, afin d'obtenir une structure lamellaire fine en α₂-Ti₃Al et en γ-TiAl dans une phase correspondante α₂ et γ.

2. Procédé selon la revendication 1,
**caractérisé en ce que**
le recuit de recristallisation est effectué pendant 60 à 90 minutes, en particulier 70 à 80 minutes, et/ou le recuit de stabilisation est effectué dans la plage de température de 825 °C à 925 °C, en particulier 850 °C à 900 °C et/ou pendant 345 à 375 minutes.

3. Procédé selon l'une des revendications précédentes,
**caractérisé en ce que**
la température, pendant le traitement thermique, est réglée avec une précision de 5 °C à 10 °C de déviation par rapport à la température souhaitée vers le haut et vers le bas et maintenue.

4. Procédé selon l'une des revendications précédentes,
**caractérisé en ce que**,
lors du recuit de recristallisation, la température ne descend pas sous une température inférieure de 15 °C, en particulier de 10 °C, à la température de transition γ/α.

5. Procédé selon l'une des revendications précédentes,
**caractérisé en ce que**
un alliage avec 0,05 à 0,15 % d'atomes de bore est utilisé.

6. Procédé selon l'une des revendications précédentes,
**caractérisé en ce que**
le composant est fabriqué par un estampage dans la plage de température α-γ-β.

7. Procédé selon l'une des revendications précédentes,
**caractérisé en ce que**
des ébauches coulées ou soumises à une compression isostatique à chaud sont utilisées en tant que matériau brut pour le forgeage.

8. Procédé selon l'une des revendications précédentes,
**caractérisé en ce que**
le composant présente une structure en triple hélice après la seconde étape de traitement thermique, avec une phase γ-TiAl globulaire, une phase B2-TiAl et une phase α₂-Ti₃Al et γ-TiAl lamellaire.

9. Procédé selon la revendication 8,
**caractérisé en ce que**
la proportion de la phase γ atteint 2 à 20 pour cent en volume, la proportion de la phase B2 atteint 1 à 20 pour cent en volume et la proportion de la phase γ conjointement avec la phase B2 atteint 5 à 25 pour cent en volume.
